# FASCICULE DE BREVET EUROPEEN

(11) **EP 0 469 980 B1**
(45) Date de publication et mention de la délivrance du brevet: **10.07.1996**
(21) Numéro de dépôt: 91402117.5
(22) Date de dépôt: 29.07.1991
(51) Int. Cl.: C21D 8/12

(54) **Procédé de fabrication de tôle d'acier magnétique à grains non orientés et tôle obtenue par ce procédé**
Verfahren zur Herstellung nichtkornorientierter magnetischer Stahlbleche und also erhaltene Stahlbleche
Process for manufacturing grain non oriented magnetic steel sheet and sheet obtained thereby

(30) Priorité: 30.07.1990 FR 9009694
(43) Date de publication de la demande: 05.02.1992
(73) Titulaire: USINOR SACILOR Société Anonyme, F-92800 Puteaux (FR)
(72) Inventeur: Bertoni, André, F-48200 St-Chely d'Apcher (FR); Laverny, Jean-Luc, F-48200 St.-Chely d'Apcher (FR); Verdun, Jean, F-92150 Suresnes (FR)
(74) Mandataire: Moncheny, Michel

(56) Documents cités:
- EP-A- 0 263 413
- EP-A- 0 434 641
- FR-A- 1 531 090
- GB-A- 2 057 500
- US-A- 4 851 056
- PATENT ABSTRACTS OF JAPAN, vol. 8, no. 46 (C-212)[1483], 29 février 1984; & JP-A-58 204 126 (KAWASAKI SEITETSU) 28-11-1983
- PATENT ABSTRACTS OF JAPAN, vol. 12, no. 501 (C-556)[3348], 27 décember 1988; & JP-A-63 210 237 (SUMITOMO METAL) 31-08-1988
- PATENT ABSTRACTS OF JAPAN, vol. 13, no. 442 (C-641)[3790], 4 octobre 1989; & JP-A-1 168 815 (KAWASAKI STEEL) 04-07-1989
- PATENT ABSTRACTS OF JAPAN, vol. 13, no. 174 (C-589)[3522], 25 avril 1989; & JP-A-1 4425 (SUMITOMO METAL) 09-01-1989
- Patent Abstracts of Japan, vol. 12 no. 155 (C-494),12.05.88, & JP-A-62 267 421

## Description

La présente invention concerne un procédé de fabrication d'une tôle d'acier magnétique à grains non orientés dit de "fully process" et la tôle obtenue par ce procédé.

On connaît un procédé comportant successivement, après élaboration sous vide d'un acier au silicium :
- une opération de laminage à chaud suivie d'un bobinage;
- une opération de grenaillage et de décapage acide;
- une opération de laminage à froid en une ou plusieurs étapes suivie(s) d'un recuit pour obtenir une tôle à l'épaisseur finale, le recuit final étant réalisé sous atmosphère contrôlée décarburante.

Un tel procédé est connu et utilisé couramment dans le domaine de la réalisation de tôles magnétiques à grains non orientés.

Les tôles magnétiques dites à grains non orientés, c'est-à-dire ayant des propriétés magnétiques isotropes sont plus particulièrement destinées à la construction de dispositifs électromagnétiques dans lesquels le flux magnétique généré par les enroulements électriques n'est pas constant, comme par exemple dans les machines tournantes. Certains transformateurs utilisés dans le domaine de l'électroménager utilisent ce type de qualité pour des raisons économiques.

Ces dispositifs électromagnétiques sont constitués de tôles découpées et assemblées. Ces dernières ont un degré d'efficacité qui s'évalue en fonction de deux paramètres qui sont le niveau d'induction d'une part, et les pertes totales spécifiques, d'autre part.

L'induction est limitée par l'aimantation à saturation des tôles et cette aimantation est d'autant plus élevée que le matériau est riche en fer. Cependant, il est nécessaire d'augmenter la résistivité de l'acier par addition de silicium et/ou d'aluminium afin de diminuer les pertes par courant de Foucault. L'élaboration sous vide permet d'améliorer la propreté et la pureté de l'acier et de réduire ainsi les pertes par hystérésis.

Aussi, il est nécessaire de trouver un compromis entre les tôles à forte aimantation à saturation et à faibles pertes.

Les tôles à grains non orientés élaborées avec un acier dont la teneur en silicium est d'environ 3% ont actuellement les meilleures caractéristiques magnétiques de perte et une aimantation à saturation moins élevée que les tôles magnétiques dont l'acier ne contient pas ou peu de silicium.

Dans certains domaines d'applications industrielles, où le choix technique d'un dispositif est un compromis entre ses performances techniques et son coût, on utilise des tôles magnétiques à grains non orientés élaborées avec un acier ne contenant, dans sa composition, qu'une très faible teneur en silicium, c'est-à-dire une teneur inférieure à 0,5%.

Du fait que l'élaboration des tôles en acier sans silicium reste plus aisée, donc plus économique, les industriels préfèrent utiliser un tel acier et cherchent à améliorer les caractéristiques magnétiques des tôles obtenues.

On connaît ainsi par le document EP-A-0434641 une composition contenant 0,2 à 2 % de silicium mais aussi 0,2 à 0,5 % d'aluminium.

Est par ailleurs connue par le document JP-A-58-204126 une composition dans laquelle la quantité totale de silicium et d'aluminium est inférieure ou égale à 1,5 %.

Dans un autre domaine de fabrication de tôles magnétiques, dites à grains orientés, le procédé de fabrication comprend, après élaboration d'un acier contenant dans sa composition une teneur en silicium d'environ 3%, du soufre, du manganèse, de l'aluminium et de l'azote pour former des inhibiteurs tels que le sulfure de manganèse ou le nitrure d'aluminium :
- un laminage à chaud;
- une opération dite de recuit initial consistant à élever la température de la tôle laminée à chaud pendant quelques minutes sous atmosphère contrôlée;
- une opération de grenaillage et de décapage acide;
- une opération de laminage à froid suivie de recuits en atmosphère contrôlée.

Obtenues par ce procédé, les tôles dites à grains orientés ont une très forte proportion de grains ayant une orientation (110). [001]. Ces tôles possèdent d'excellentes propriétés magnétiques dans la direction du laminage. Elles sont anisotropes, c'est-à-dire que leurs propriétés dépendent de la direction de laminage. C'est ainsi que, par exemple, les pertes d'une tôle magnétique de composition courante, de 0,35 mm d'épaisseur, sont trois fois plus élevées dans la direction perpendiculaire au sens du laminage que dans la direction du laminage.

Les tôles à propriétés magnétiques anisotropes présentent donc l'inconvénient de ne pouvoir être employées que pour les applications dans lesquelles les lignes de champ magnétique correspondent à la direction du laminage. Il s'agit donc de les utiliser pour des machines statiques telles que les transformateurs.

Dans l'élaboration des tôles à grains orientés, l'opération initiale de recuit après le laminage à chaud a pour fonction d'influer sur l'état des précipités, par exemple de MnS et/ou de AlN par rapport à la microstructure des tôles de façon à favoriser le développement ultérieur de la croissance de grains orientés pour former une texture de GOSS.

L'invention a pour but d'améliorer les caractéristiques magnétiques de tôles à grains non orientés réalisées avec un acier ne contenant que très peu de silicium, c'est-à-dire de réduire les pertes magnétiques et d'augmenter l'aimantation sous un champ magnétique déterminé.

Elle a pour objet un procédé d'élaboration de tôles magnétiques à grains non orientés tel que défini précédemment et dans lequel la tôle d'acier a la composition pondérale suivante :
- Carbone ≤ 0,008 %
- Silicium ≤ 0,4 %
- Manganèse (0,05-0,4) %
- Al < 0,05 %
- Soufre < 0,01 %
- Phosphore < 0,19 %
- Azote < 0,01 %
- Oxygène < 0,01%, le reste étant du fer,
le bobinage suivant le laminage à chaud est effectué à une température supérieure à 600°C et lui-même suivi d'un traitement thermique à une température supérieure à 700°C, sous atmosphère contrôlée constituée exclusivement d'azote.

Ce procédé contribue à une amélioration des qualités magnétiques, c'est-à-dire une diminution des pertes totales spécifiques et aussi une augmentation de l'aimantation.

Selon d'autres caractéristiques :
- l'opération de grenaillage et de décapage acide est réalisée après bobinage et traitement thermique.
- la température de bobinage est comprise dans l'intervalle (600-750)°C et de préférence entre (600 et 680)°C,
- le traitement thermique préalable au laminage à froid comprend :
- une mise sous atmosphère contrôlée,
- une élévation en température comprise dans l'intervalle 700-1100°C,
- un maintien en température pendant un temps compris dans l'intervalle de 1 à 10 minutes.

Par ailleurs et de préférence :
- la température du traitement thermique préalable est comprise dans l'intervalle 800-1050°C :
- le temps de maintien de la température du traitement thermique est compris dans l'intervalle de 1 à 4 minutes.

L'invention concerne également la tôle magnétique à grains non orientés obtenue selon le procédé et ayant les caractéristiques suivantes :
- elle a la composition pondérale suivante :
   - Carbone ≤ 0,008 %
   - Silicium ≤ 0,4 %
   - Manganèse (0,05-0,4) %
   - Al < 0,05 %
   - Soufre < 0,01 %
   - Phosphore < 0,19 %
   - Azote < 0,01 %
   - Oxygène < 0,01 %, le reste de la composition étant du fer et des impuretés inévitables
   - pour une tôle ayant une épaisseur d'environ 0,5mm, les pertes spécifiques à 1,5 Tesla et 50 Hertz sont inférieures à 6,3 W/Kg et l'aimantation est supérieure à 1,65; 1,74; 1,85 Tesla, respectivement sous des champs magnétiques de 2500, 5000, 10000 A/m.
   - de préférence les pertes spécifiques à 1,5 Tesla et 50 Hertz sont inférieures à 5,1 W/kg et l'aimantation est supérieure à 1,68, 1,77; 1,89 Tesla, respectivement sous des champs magnétiques de 2500, 5000, 10000 A/m.
   - pour une tôle ayant une épaisseur d'environ 0,65 mm, les pertes spécifiques à 1,5 Tesla et 50 Hertz sont inférieures à 7,5 W/kg et l'aimantation est supérieure à 1,66, 1,75, 1,86 Tesla respectivement sous des champs de 2500, 5000, 10000 A/m.
   - de préférence, les pertes spécifiques à 1,5 Tesla et 50 Hertz sont inférieures à 7,1 W/Kg et l'aimantation est supérieure à 1,67; 1,76; 1,88 Tesla, respectivement sous des champs magnétiques de 2500, 5000, 10000 A/m.

Les caractéristiques magnétiques et mécaniques obtenues dans les essais comparatifs qui suivent sont données à titre d'exemple non limitatif, et mettent bien en évidence l'invention.

Dans un premier exemple de réalisation de l'invention, l'acier utilisé pour la fabrication de tôles magnétiques en "fully process" a la composition pondérale suivante :
- Carbone ≤ 0,008%
- Silicium ≤ 0,4%
- Soufre < 0,01%
- Aluminium < 0,05%
- Phosphore < 0,19%
- Manganèse < (0,05-0,4)%
- Azote < 0,010%
- Oxygène < 0,01 %, le reste étant du fer et des impuretés inévitables.

La présence de manganèse dans la composition de l'acier est nécessaire pour obtenir une bonne ductilité à chaud et à froid en présence de silicium.

L'acier est élaboré sous vide et coulé en continu sous forme de brames. La tôle est réalisée lors de l'opération de laminage à chaud après un laminage à des brames au train à bande.

Selon l'invention la bande d'acier laminée à chaud est soumise avant l'opération de laminage à froid à un bobinage à une température de 650°C et à un traitement thermique préalable au laminage à froid, consistant, dans un essai donnant de bonnes caractéristiques, à :
- une mise à température de 800°C pendant 2 minutes sous atmosphère d'azote;
- un laminage à froid en une ou plusieurs étapes pour la mise à épaisseur de la tôle, la tôle ainsi laminée étant soumise à un recuit final en continu à 880°C sous atmosphère décarburante telle que NH₃ craqué.

Le tableau I regroupe les valeurs des caractéristiques magnétiques obtenues dans une série d'essais de variation des conditions du traitement thermique préalable au laminage à froid.

Les essais ont été réalisés en faisant varier la température du traitement de 700°C à 1100°C, les temps de maintien en température étant variables de 1 à 5 minutes.

Les autres paramètres utilisés dans le procédé sont :
- une atmosphère d'azote lors du traitement thermique préalable;
- un laminage à froid pour l'obtention d'une épaisseur finale de la tôle d'environ 0,5 mm;
- un recuit final à 880°C sous NH₃ craqué pendant 2 minutes avec un point de rosée à + 20°C.

Les caractéristiques magnétiques d'induction ont été mesurées sous trois champs magnétiques de 2500, 5000 et 10000 A/m, alors que les caractéristiques de pertes totales spécifiques sont données à 1 et 1,5 Tesla.

**TABLEAU I**

| TRAITEMENT PREALABLE | | EPAISSEUR APRES LAMINAGE A FROID | RECUIT FINAL | B (TESLA) pour H (A/m) | | | W/kg (50 Hz) | |
|---|---|---|---|---|---|---|---|---|
| T° de PALIER (°C) | Temps de maintien (mn) | | | 2.500 | 5.000 | 10.000 | 1T | 1,5T |
| 700 | 1 | | 880°C | 1,626 | 1,715 | 1,835 | | |
| 700 | 2 | 0,5 mm | 2 mn NH3 | 1,631 | 1,718 | 1,838 | 2,36 | 5,26 |
| 700 | 5 | | craqué | 1,638 | 1,717 | 1,837 | | |
| 800 | 1 | | 880°C | 1,696 | 1,787 | 1,903 | 2,15 | 4,59 |
| 800 | 2 | 0,5 mm | 2 mn NH3 | 1,699 | 1,788 | 1,904 | 2,12 | 4,57 |
| 800 | 5 | | craqué | 1,708 | 1,793 | 1,909 | 2,11 | 4,54 |
| 1050 | 1 | | 880°C | 1,695 | 1,782 | 1,899 | | |
| 1050 | 2 | 0,5 mn | 2 mn NH3 | 1,697 | 1,781 | 1,897 | | |
| 1050 | 5 | | craqué | 1,697 | 1,784 | 1,899 | 2,12 | 4,57 |
| 1100 | 1 | | 880°C | 1,700 | 1,787 | 1,898 | | |
| 1100 | 2 | 0,5 mn | 2 mn NH3 | 1,697 | 1,785 | 1,899 | | |
| 1100 | 5 | | craqué | 1,698 | 1,786 | 1,899 | 2,31 | 4,96 |
| | | | 880°C | | | | | |
| SANS TRAITEMENT | | 0,5 mm | 2 mn NH3 | 1,624 | 1,713 | 1,832 | 2,31 | 5,21 |
| | | | craqué | | | | | |

Les résultats des essais montrent par comparaison avec les caractéristiques d'un échantillon n'ayant pas subi de traitement que le traitement préalable permet d'augmenter, d'une part les inductions d'environ 5% et d'autre part de réduire les pertes d'environ 12%.

Ces essais mettent en évidence que les meilleures caractéristiques magnétiques des tôles sont obtenues par un traitement préalable compris entre 800 et 1050°C pour les tôles d'acier ayant la composition citée ci-dessus.

Dans un deuxième exemple de réalisation, avec un acier ayant la composition suivante :
- C =: 0,004
- Si =: 0,280
- S =: 0,009
- Al =: 0,020
- P =: 0,140
- Mn =: 0,300
- N₂ =: 0,007
- O₂ =: 0,005
traité dans les mêmes conditions que l'acier de l'exemple 1 ci-dessus, il a été réalisé des essais mesurant des caractéristiques d'inductions sous trois champs magnétiques de 2500, 5000 et 10000 A/m et les pertes totales spécifiques.

Le tableau II regroupe, pour deux épaisseurs de tôles magnétiques, les caractéristiques de pertes en W/Kg à 50 Hertz sous une induction de 1 et 1,5 Tesla, ainsi que l'induction obtenue sous les trois valeurs de champs magnétiques pris en référence.

Le procédé selon l'invention permet, de manière inattendue, d'obtenir d'une tôle magnétique d'une part de hautes caractéristiques magnétiques, et d'autre part des caractéristiques mécaniques comparables à celles obtenues par le procédé de l'art antérieur.

## Revendications

1. Procédé de fabrication de tôle d'acier magnétique à grains non orientés dit de "fully process" comportant successivement après élaboration sous vide d'un acier au silicium :
- une opération de laminage à chaud suivie d'un bobinage ;
- une opération de grenaillage et de décapage ;
- une opération de laminage à froid comportant au moins une étape suivie d'un recuit, pour obtenir une tôle à l'épaisseur finale, le recuit final étant réalisé sous atmosphère contrôlée décarburante ;
procédé dans lequel ;
- la tôle d'acier a la composition pondérale suivante :
- Carbone ≤ 0,008 %
- Silicium ≤ 0,4 %
- Manganèse (0,05-0,4) %
- Al < 0,05 %
- Soufre < 0,01 %
- Phosphore < 0,19 %
- Azote < 0,01 %
- Oxygène < 0,01 %, le reste de la composition étant du fer et des impuretés inévitables ;
- le bobinage suivant le laminage à chaud est effectué à une température supérieure à 600°C et lui-même suivi d'un traitement thermique à une température supérieure à 700° C, sous atmosphère contrôlée, constituée essentiellement d'azote.

2. Procédé selon la revendication 1, caractérisé en ce que l'opération de grenaillage et de décapage acide est réalisée après bobinage et traitement thermique.

3. Procédé selon la revendication 1, caractérisé en ce que la température de bobinage est comprise dans l'intervalle (600-750)° C et de préférence entre 600 et 680° C.

4. Procédé selon l'une quelconque des revendications 1 à 3, caractérisé en ce que le traitement thermique préalable au laminage à froid comprend :
- une mise sous atmosphère contrôlée ;
- une élévation en température comprise dans l'intervalle 700-1100°C ;
- un maintien en température pendant un temps compris dans l'intervalle de 1 à 10 minutes.

5. Procédé selon l'une quelconque des revendications 1 et 4, caractérisé en ce que la température du traitement thermique préalable au laminage à froid est comprise entre 800 et 1050° C.

6. Procédé selon l'une quelconque des revendications 1 à 5, caractérisé en ce que le temps de maintien en température du traitement thermique préalable est de 1 à 5 minutes.

7. Tôle magnétique à grains non orientés, obtenue par le procédé selon l'une quelconque des revendications 1 à 6, caractérisée en ce qu'elle a la composition pondérale suivante :
- Carbone ≤ 0,008 %
- Silicium ≤ 0,4 %
- Manganèse (0,05-0,4) %
- Al < 0,05 %
- Soufre < 0,01 %
- Phosphore < 0,19 %
- Azote < 0,01 %
- Oxygène < 0,01 %, le reste de la
composition étant du fer et des impuretés inévitables ; et en ce que pour une tôle ayant une épaisseur d'environ 0,5 mm, les pertes spécifiques à 1,5 Tesla et 50 Hertz sont inférieures à 6,3 W/Kg et l'aimantation est supérieure à 1,65; 1,74; 1,85 Tesla respectivement sous des champs magnétiques de 2500, 5000, 10000 A/m.

8. Tôle selon la revendication 7, caractérisée en ce que les pertes spécifiques à 1,5 Tesla et 50 Hertz sont inférieures à 5,1 W/Kg et l'aimantation est supérieure à 1,68; 1,77; 1,89 Tesla, respectivement sous des champs magnétiques de 2500, 5000, 10000 A/m.

9. Tôle magnétique à grains non orientés, obtenue par le procédé selon l'une quelconque des revendications 1 à 6, caractérisée en ce qu'elle a la composition pondérale suivante :
- Carbone ≤ 0,008 %
- Silicium ≤ 0,4 %
- Manganèse (0,05-0,4) %
- Al < 0,05 %
- Soufre < 0,01 %
- Phosphore < 0,19 %
- Azote < 0,01 %
- Oxygène < 0,01 %, le reste de la composition étant du fer et des impuretés inévitables ;
et en ce que pour une tôle ayant une épaisseur d'environ 0,65 mm, les pertes spécifiques à 1,5 Tesla et 50 Hertz sont inférieures à 7,5 W/Kg et l'aimantation est supérieure à 1,66; 1,75; 1,86 Tesla respectivement sous des champs de 2500, 5000, 10000 A/m.

10. Tôle selon la revendication 9, caractérisée en ce que les pertes spécifiques à 1,5 Tesla et 50 Hertz sont inférieures à 7,1 W/Kg et l'aimantation est supérieure à 1,67; 1,76; 1,88 Tesla, respectivement sous des champs magnétiques de 2500, 5000, 10000 A/m.

## Patentansprüche

1. Verfahren zur Herstellung eines magnetischen Stahlbleches mit einem nicht-orientierten Korngefüge, nach dem sogenannten "fully process", das nach dem Erschmelzen eines Siliciumstahls unter Vakuum die folgenden aufeinanderfolgenden Stufen umfaßt:
- Warmwalzen und anschließendes Aufwickeln (Haspeln);
- Sandstrahlen und Beizen;
- Kaltwalzen, das mindestens eine Stufe umfaßt, und anschließendes Glühen zur Herstellung eines Bleches mit der Enddicke, wobei das Schlußglühen unter einer kontrollierten entkohlenden Atmosphäre durchgeführt wird; wobei in dem Verfahren:
- das Stahlblech die folgende, auf das Gewicht bezogene Zusammensetzung hat:
Kohlenstoff ≤ 0,008 %
Silicium ≤ 0,4 %
Mangan (0,05-0,4) %
Aluminium < 0,05 %
Schwefel < 0,01 %
Phosphor < 0,19 %
Stickstoff < 0,01 %
Sauerstoff < 0,01 %
wobei der Rest der Zusammensetzung aus Eisen und unvermeidlichen Verunreinigungen besteht; und
- das Aufwickeln nach dem Warmwalzen bei einer Temperatur oberhalb 600°C durchgeführt wird, woran sich eine Wärmebehandlung bei einer Temperatur oberhalb 700°C unter einer im wesentlichen aus Stickstoff bestehenden kontrollierten Atmosphäre anschließt.

2. Verfahren nach Anspruch 1, dadurch gekennzeichnet, daß das Sandstrahlen und saure Beizen nach dem Aufwickeln (Haspeln) und nach der thermischen Behandlung durchgeführt werden.

3. Verfahren nach Anspruch 1, dadurch gekennzeichnet, daß die Aufwikkel(Haspel)temperatur in dem Intervall von 600°C bis 750°C und vorzugsweise zwischen 600 und 680°C liegt.

4. Verfahren nach einem der Ansprüche 1 bis 3, dadurch gekennzeichnet, daß die dem Kaltwalzen vorhergehende Wärmebehandlung umfaßt:
- die Einstellung einer kontrollierten Atmosphäre;
- die Erhöhung der Temperatur auf einen Wert in dem Intervall von 700 bis 1100°C;
- und das Aufrechterhalten der Temperatur während einer Zeitspanne in dem Intervall von 1 bis 10 min.

5. Verfahren nach einem der Ansprüche 1 bis 4, dadurch gekennzeichnet, daß die Temperatur der thermischen Behandlung vor dem Kaltwalzen zwischen 800 und 1050°C liegt.

6. Verfahren nach einem der Ansprüche 1 bis 5, dadurch gekennzeichnet, daß die Zeitspanne, während der die Temperatur der vorhergehenden Wärmebehandlung aufrechterhalten wird, 1 bis 5 min beträgt.

7. Magnetblech mit nicht-orientiertem Korngefüge, wie es bei dem Verfahren nach einem der Ansprüche 1 bis 6 erhalten wird, dadurch gekennzeichnet, daß es die folgende, auf das Gewicht bezogene Zusammensetzung hat:
Kohlenstoff ≤ 0,008 %
Silicium ≤ 0,4 %
Mangan (0,05-0,4) %
Aluminium < 0,05 %
Schwefel < 0,01 %
Phosphor < 0,19 %
Stickstoff < 0,01 %
Sauerstoff < 0,01 %
wobei der Rest der Zusammensetzung aus Eisen und unvermeidlichen Verunreinigungen besteht;
und daß für ein Blech mit einer Dicke von etwa 0,5 mm die spezifischen Verluste bei 1,5 Tesla und 50 Hertz unterhalb 6,3 W/kg liegen und die Magnetisierung bei Magneffeldern von 2500, 5000 bzw. 10 000 A/m oberhalb 1,65; 1,74 bzw. 1,85 Tesla erfolgt.

8. Blech nach Anspruch 7, dadurch gekennzeichnet, daß die spezifischen Verluste bei 1,5 Tesla und 50 Hertz unterhalb 5,1 W/kg liegen und die Magnetisierung bei Magneffeldern von 2500, 5000 bzw. 10 000 A/m oberhalb 1,68; 1,77 bzw. 1,89 Tesla erfolgt.

9. Magnetblech mit nicht-orientiertem Komgefüge, wie es nach dem Verfahren nach einem der Ansprüche 1 bis 6 erhalten wird, dadurch gekennzeichnet, daß es die folgende, auf das Gewicht bezogene Zusammensetzung hat:
Kohlenstoff ≤ 0,008 %
Silicium ≤ 0,4 %
Mangan (0,05-0,4) %
Aluminium < 0,05 %
Schwefel < 0,01 %
Phosphor < 0,19 %
Stickstoff < 0,01 %
Sauerstoff < 0,01 %
wobei der Rest der Zusammensetzung aus Eisen und unvermeidlichen Verunreinigungen besteht;
und daß für ein Blech mit einer Dicke von etwa 0,65 mm die spezifischen Verluste bei 1,5 Tesla und 50 Hertz unterhalb 7,5 W/kg liegen und die Magnetisierung bei Magneffeldern von 2500, 5000 und 10 000 A/m oberhalb 1,66; 1,75 bzw. 1,86 Tesla erfolgt.

10. Blech nach Anspruch 9, dadurch gekennzeichnet, daß die spezifischen Verluste bei 1,5 Tesla und 50 Hertz unterhalb 7,1 W/kg liegen und die Magnetisierung bei Magneffeldern von 2500, 5000 und 10 000 A/m oberhalb 1,67; 1,76 bzw. 1,88 Tesla erfolgt.

## Claims

1. Process for manufacturing unoriented-grain magnetic steel sheet, called the "fully process", which includes, in succession, after vacuum smelting a silicon steel:
- a hot-rolling operation followed by coiling;
- a shot-peening and pickling operation;
- a cold-rolling operation, including at least one step followed by an anneal, in order to obtain a sheet with the final thickness, the final anneal being carried out in a decarburizing controlled atmosphere; in which process:
- the steel sheet has the following composition by weight:
- carbon ≤ 0.008 %
- silicon ≤ 0.4 %
- manganese (0.05-0.4) %
- Al < 0.05 %
- sulphur < 0.01%
- phosphorus < 0.19 %
- nitrogen < 0.01%
- oxygen < 0.01%,
the balance of the composition being iron and inevitable impurities;
- the coiling which follows the hot rolling is performed at a temperature above 600°C and is itself followed by a heat treatment at a temperature above 700°C, under a controlled atmosphere, consisting essentially of nitrogen.

2. Process according to Claim 1, characterized in that the shot-peening and acid pickling operation is carried out after coiling and heat treatment.

3. Process according to Claim 1, characterized in that the coiling temperature lies within the range (600-750)°C and preferably between 600 and 680°C.

4. Process according to any one of Claims 1 to 3, characterized in that the heat treatment prior to the cold rolling comprises:
- exposure to a controlled atmosphere;
- a temperature rise lying within the range 700-1100°C;
- a temperature hold for a time lying within the range of from 1 to 10 minutes.

5. Process according to either of Claims 1 and 4, characterized in that the temperature of the heat treatment prior to the cold rolling lies between 800 and 1050°C.

6. Process according to any one of Claims 1 to 5, characterized in that the temperature-hold time of the prior heat treatment is from 1 to 5 minutes.

7. Unoriented-grain magnetic sheet obtained by the process according to any one of Claims 1 to 6, characterized in that it has the following composition by weight:
- carbon ≤ 0.008 %
- silicon ≤ 0.4 %
- manganese (0.05-0.4) %
- Al < 0.05 %
- sulphur < 0.01 %
- phosphorus < 0.19 %
- nitrogen < 0.01 %
- oxygen < 0.01%,
the balance of the composition being iron and inevitable impurities; and in that, for a sheet having a thickness of approximately 0.5 mm, the specific losses at 1.5 tesla and 50 hertz are less than 6.3 W/Kg and the magnetization is greater than 1.65, 1.74 and 1.85 tesla, respectively, under magnetic fields of 2500, 5000 and 10,000 A/m.

8. Sheet according to Claim 7, characterized in that the specific losses at 1.5 tesla and 50 hertz are less than 5.1 W/Kg and the magnetization is greater than 1.68, 1.77 and 1.89 tesla, respectively, under magnetic fields of 2500, 5000 and 10,000 A/m.

9. Unoriented-grain magnetic sheet obtained by the process according to any one of Claims 1 to 6, characterized in that it has the following composition by weight:
- carbon ≤ 0.008 %
- silicon ≤ 0.4 %
- manganese (0.05-0.4) %
- Al < 0.05 %
- sulphur < 0.01%
- phosphorus < 0.19 %
- nitrogen < 0.01 %
- oxygen < 0.01%,
the balance of the composition being iron and inevitable impurities; and in that, for a sheet having a thickness of approximately 0.65 mm, the specific losses at 1.5 tesla and 50 hertz are less than 7.5 W/Kg and the magnetization is greater than 1.66, 1.75 and 1.86 tesla, respectively, under fields of 2500, 5000 and 10,000 A/m.

10. Sheet according to Claim 9, characterized in that the specific losses at 1.5 tesla and 50 hertz are less than 7.1 W/Kg and the magnetization is greater than 1.67, 1.76 and 1.88 tesla, respectively, under magnetic fields of 2500, 5000 and 10,000 A/m.
